# EUROPÄISCHE PATENTSCHRIFT

(11) **EP 1 259 341 B1**
(45) Veröffentlichungstag und Bekanntmachung des Hinweises auf die Patenterteilung: **24.11.2004**
(21) Anmeldenummer: 01919141.0
(22) Anmeldetag: 23.02.2001
(51) Int. Cl.: B22C 9/12

(54) **VERFAHREN ZUR HERSTELLUNG EINER OXIDATIONSHEMMENDEN TITANGUSSFORM**
METHOD FOR PRODUCTION OF AN OXIDATION INHIBITING TITANIUM CASTING MOULD
PROCEDE DE PRODUCTION D'UN MOULE POUR TITANE COULE, PRESENTANT UNE PROPRIETE D'INHIBITION D'OXYDATION

(30) Priorität: 23.02.2000 DE 10008384
(43) Veröffentlichungstag der Anmeldung: 27.11.2002
(73) Patentinhaber: Cser, Sandor, 97350 Mainbernheim (DE)
(72) Erfinder: Cser, Sandor, 97350 Mainbernheim (DE)
(74) Vertreter: Tappe, Hartmut
(86) Internationale Anmeldenummer: PCT/DE2001/000688
(87) Internationale Veröffentlichungsnummer: WO 2001/062413

(56) Entgegenhaltungen:
- DE-A- 3 831 539
- DE-A- 19 607 380
- DE-U- 29 621 480
- GB-A- 725 456
- US-A- 4 700 769
- DATABASE WPI Section Ch, Week 198609 Derwent Publications Ltd., London, GB; Class M22, AN 1986-058604 XP002177763 -& JP 61 009940 A (NISSHIN KK), 17. Januar 1986 (1986-01-17)

## Beschreibung

Die Erfindung betrifft verschiedene Verfahren zur Herstellung von verlorenen Formen für den Titanguss. Werkstücke aus Titanguss werden überall in der Technik aufgrund der hervorragenden Werkstoffeigenschaften und des relativ geringen Preises von Titan zunehmend eingesetzt. Insbesondere auch im Bereich der zahntechnischen Anwendungen findet Titan immer größere Verwendung.

Die Vorgehensweise zur Herstellung einer Form für den Titanguss ist dabei grundsätzlich bekannt. Zunächst muss ein Modell des später zu gießenden Werkstücks ausmodelliert werden. Dazu wird vorzugsweise ein speziell geeignetes Wachs verwendet, da dieses gut modellierbar ist und später nach dem Einbetten in die Einbettmasse in einfacher Art und Weise ausgebrannt werden kann. Nach dem Ausmodellieren wird an dem Modell ein Gusskanal aus Wachsdraht angeformt, wobei dabei je nach Größe der Modelle mehrere Modelle für eine Form miteinander verbunden werden können. Danach wird das Modell in einem Muffelring bzw. einer Muffel befestigt, wobei verschiedene Hilfsmittel wie Gussringe und/oder Gusstrichterformer verwendet werden können. Danach wird die Einbettmasse angerührt und in die Muffel eingefüllt, so dass das Modell als verlorener Kern umschlossen wird und die gewünschte Form in der Einbettmasse negativ abformt. Danach wird die Einbettmasse in einem Brennofen gemäß einem vorgegebenen Temperatur-Zeit-Profil aufgeheizt und wieder abgekühlt. Dabei härtet die Einbettmasse aus und der ausschmelzbare Werkstoff des Modells wird aus der Form ausgebrannt. Nachdem die Form ausreichend abgekühlt ist, kann sofort das flüssige Titan in die Form eingegossen werden, so dass im Ergebnis das gewünschte Titangussteil erhalten wird.

Eine der größten Nachteile des Werkstoffs Titan stellt seine relativ hohe Oxidationsneigung dar. Beim Gießen von Titan neigt dieser Werkstoff dazu, an der Oberfläche eine Oxidationsschicht zu bilden, die für die meisten Anwendungsfälle anschließend aufwändig entfernt werden muss. Durch die Oberflächenoxidation wird die Maßhaltigkeit der Werkstücke verschlechtert. Außerdem steigen aufgrund des Aufwandes für die Entfernung der Oxidationsschicht die Herstellungskosten an. Zur Vermeidung bzw. Reduzierung der Oxidation des Titans beim Gießen sind eine Vielzahl von Maßnahmen bekannt, die darauf abzielen, den Gießvorgang selbst in einer Art und Weise zu beeinflussen, so dass die Oxidation vermindert wird. Beispielsweise ist bekannt, das flüssige Titan unter Schutzgasatmosphäre in die Form einzufüllen.

Aus der GB 725 456 A ist ein Verfahren zum Aushärten von Formmassen durch Erwärmen in einem Ofen bekannt. Während des Aushärtens wird dabei Methan, Kohlenmonoxid oder Helium in den Ofen zugeführt, um ein Oxidieren des Formstoffs zu verhindern.

Versuche haben aber gezeigt, dass die Oberflächenoxidation des Titans maßgeblich davon abhängt, in welcher Art und Weise die Form beim Aushärten der Einbettmasse verarbeitet wird.

Aufgabe der vorliegenden Erfindung ist es deshalb, Verfahren zur Herstellung einer verlorenen Form für den Titanguss vorzuschlagen, die die Herstellung von Titangusswerkstücken mit geringerer Oberflächenoxidation erlauben. Diese Aufgabe wird durch Verfahren gemäß der Ansprüche 1 bis 9 gelöst.

Handelsübliche Einbettmassen für den Titanguss bestehen aus einer Mischung verschiedener Oxide, wobei vor allem Aluminiumoxid (Al₂O₃) und Magnesiumoxid (MgO) in größeren Anteilen enthalten sind. Daneben enthält die Einbettmasse zumindest einen weiteren noch oxidierbaren Bestandteil, der in vielen Fällen aus Zirconium besteht.

Bei den bekannten Verfahren soll das Zirconium Sauerstoff von der Titanschmelze fernhalten. Dieser Effekt wird aber nur unzureichend erreicht, da das Zirconium bereits beim Brennen der Form mit Sauerstoff kontaminiert wird.

Die erfindungsgemäßen Verfahren beruhen auf dem gemeinsamen Grundgedanken, die Kontamination des Zirconiums, insbesondere mit Sauerstoff, während des Aushärtens der Einbettmasse zumindest einzuschränken. Dadurch wird erreicht, dass während des Titangusses möglichst viel unverbrauchtes Zirconium zur Verfügung steht und dadurch eine größere Menge von Sauerstoff im Kontaktbereich zwischen der Titanoberfläche und der Oberfläche des Formnests an das Zirconium gebunden werden kann. Die Menge des Sauerstoffes, die damit zur Oxidation des Titans zur Verfügung steht, kann dadurch reduziert werden.

Der erfindungsgemäße Effekt der Reduzierung der Oxidation der Einbettmasse während des Aushärtens lässt sich erzielen, wenn das Aushärten der Form in einer Atmosphäre mit reduzierter Gasdichte erfolgt. Dazu kann in dem Ofen beim Aushärten der Einbettmasse ein Unterdruck bzw. ein Vakuum aufgebaut werden. Durch die verringerte Gasdichte im Ofeninnenraum stehen weniger Sauerstoffatome zur Oxidation zur Verfügung, so dass Oxidationsvorgänge insgesamt verringert werden.

Das Härten der Einbettmasse mit reduzierter Gasdichte erfordert einen gewissen zusätzlichen gerätetechnischen Aufwand. Sehr gute Ergebnisse bei der Reduktion der Oxidation der Titanoberfläche sind jedoch auch ohne diesen zusätzlichen Aufwand beim Formherstellen möglich. Der relative Oxidationsgrad der Einbettmasse, d. h. das Verhältnis der nicht oxidierten Einbettmasse zum Anteil der oxidierten Einbettmasse hängt maßgeblich davon ab, bei welcher Temperatur die Einbettmasse für wie lange einer bestimmten Gasdichte ausgesetzt wird. Hohe Temperaturen, hohe Gasdichten und eine lange Einwirkdauer führen im Ergebnis zu hohen Oxidationsgraden. Durch Reduzierung der Einwirkdauer von hohen Temperaturen auf die Einbettmasse kann also die Oxidation der oxidierbaren Bestandteile der Einbettmasse verringert werden.

Dabei ist darauf hinzuweisen, dass die Haltezeit, während der nach Erreichung einer Maximaltemperatur (beispielsweise 850°C) die Temperatur im Ofeninnenraum weitgehend konstant gehalten wird, an die Menge der verwendeten Einbettmasse anzupassen ist. Aufgrund der hohen Temperatur im Ofeninnenraum herrscht während der Haltezeit eine so geringe Gasdichte im Ofeninnenraum, dass die Oxidation der Einbettmasse während dieser Zeit verhältnismäßig gering ist. Durch das Abkühlen des Ofeninnenraums nach Ende der Haltezeit steigt die Gasdichte im Ofeninnenraum wieder stark an. Der Hauptanteil der Oxidation erfolgt deshalb während des Abkühlens der Form, da in dieser Verfahrensphase sowohl ausreichend hohe Temperaturen für die Oxidation der Einbettmasse und ausreichend hohe Gasdichten zur Versorgung mit Luftsauerstoff im Ofeninneren vorhanden sind. Nach einer weiteren erfindungsgemäßen Verfahrensvariante wird deshalb die Form nach Erreichen und Halten einer Maximaltemperatur. d. h. nachdem die Haltezeit auf Maximaltemperatur durchlaufen ist. aktiv gekühlt, um die Abkühlzeit zu reduzieren. Dabei sollte die Kühlung gerade so stark sein, dass ein Reißen der Form durch zu große Temperaturbeanspruchung ausgeschlossen ist.

Da das Maß der zulässigen Kühlung durch die maximale Temperaturbeanspruchbarkeit und durch die Menge der ausgehärteten Einbettmasse begrenzt wird, sind spezielle Kühlmittel in aller Regel nicht erforderlich. Vielmehr ist es bereits in der Regel ausreichend, wenn der Form zur Kühlung raumwarme Luft aus der Umgebungsatmosphäre zugeführt wird. Dies kann beispielsweise dadurch erreicht werden, dass der Ofen nach Ende der Haltezeit nicht einfach nur abgeschaltet wird und die Form im geschlossenen Ofeninnenraum langsam abkühlt, sondern statt dessen der Ofen nach Abschalten der Heizung geöffnet und dadurch die Atmosphäre im Ofeninnenraum mit der raumwarmen Umgebungstemperatur ausgetauscht wird. Zur Verstärkung der Kühlung mit der Umgebungsluft können selbstverständlich auch weitere Hilfsmittel, wie beispielsweise Ventilatoren, die für eine Zwangsströmung sorgen, eingesetzt werden.

Eine weitere Reduktion der Oxidation der Einbettmasse lässt sich erreichen, wenn die Kühlung der Form durch Zufuhr von Schutzgas in den verfahrensrelevanten Bereich mit der Form erreicht wird. Durch die Umspülung mit dem kühleren Schutzgas wird die Form einerseits gekühlt und andererseits werden durch Verdrängung von Luftsauerstoff Oxidationsvorgänge vermieden.

Eine weitere Möglichkeit, positiv auf den Oxidationsgrad der Einbettmasse Einfluss zu nehmen, ist es, den Brennofen beim Aushärten der Form bis zum Erreichen der Maximaltemperatur mit einer Aufheizgeschwindigkeit von zumindest 7°C pro Minute oder schneller aufzuheizen. Da normalerweise nur mit lediglich 6°C pro Minute aufgeheizt wird, ergibt sich durch diese Maßnahme ein schnelleres Erreichen der Maximaltemperatur, wodurch wiederum im Ergebnis die Verweildauer der Einbettmasse schon während der Aufheizphase im aufgeheizten Ofen reduziert wird.

Bei der Herstellung von Formen mit einem Gewicht zwischen 80g und 1000g, wie sie für den zahntechnischen Guss typisch sind, hat sich eine Verfahrensvariante als besonders vorteilhaft erwiesen, die durch folgende Verfahrensschritte gekennzeichnet ist:

Das Gussobjekt wird zunächst ausmodelliert und mittels Gusskanälen aus geeignetem Material, beispielsweise Wachs, an einem Gusstrichterformer in einem Muffelring oder ähnlichem befestigt. Danach wird die Einbettmasse mit einer vorgeschriebenen Menge Anmischflüssigkeit, beispielsweise Wasser, angerührt und in die Muffel eingefüllt, wobei dabei das Gussobjekt vollständig umschlossen wird und dadurch die gewünschte Form negativ in der Einbettmasse abbildet. Danach wird die Muffel mit . Gusstrichterformer in einem Drucktopf mit Überdruck beaufschlagt, um dadurch die Einbettmasse weiter zu verdichten. Danach wird die Einbettmasse für mindestens 30 Minuten bei Raumtemperatur ausgehärtet und anschließend der Gusstrichterformer entfernt. Danach wird die Muffel in einem kalten Ofen eingebracht und der Ofen mit einer Aufheizgeschwindigkeit von mindestens 7°C pro Minute bis auf eine Temperatur von 850°C aufgeheizt. Diese Haltetemperatur wird dann für ca. 30 Minuten konstant gehalten. Danach wird der Ofen ausgeschaltet und der Ofeninnenraum durch Öffnen der Ofentür für ca. 15 Minuten gekühlt. Danach wird die Form an den Rand der Ofenöffnung oder auf die Ofenklappe gestellt, um dadurch die Kühlung zu verstärken. Wiederum wird die Form an dieser Stelle für ca. 15 Minuten zur Kühlung stehen gelassen. Zur weiteren Verstärkung der Kühlung wird die Form anschließend außerhalb des Ofens abgestellt und wiederum stehen gelassen, bis die gewünschte Temperatur für den Gießvorgang erreicht ist. Damit ist das erfindungsgemäße Verfahren zur Herstellung der Titangussform abgeschlossen und das flüssige Titan wird noch vor dem vollständigen Abkühlen der Form bei beispielsweise ca. 150°C in das Formnest eingefüllt.

Selbstverständlich kann das vorgeschlagene Verfahren auch dann noch durchgeführt werden, wenn einzelne bzw. mehrere der oben genannten Verfahrensparameter modifiziert oder ganz weggelassen werden.

Nach einer bevorzugten Ausführungsform des Verfahrens werden die einzelnen Verfahrensschritte automatisch in einer dafür geeigneten Vorrichtung ausgeführt. Dadurch lassen sich Personalkosten einsparen und die Reproduzierbarkeit der Ergebnisse erhöhen.

Eine für das Verfahren besonders geeignete Formulierung der Einbettmasse besteht aus 0 bis 1 % Si₂O₂, 0 bis 1 % TiO₂, 10 bis 40 % Al₂O₃, 0 bis 2 % Fe₂O₃, 0 bis 1 % MnO, 40 bis 80 % MgO, 2 bis 10 % CaO, 0 bis 2 % Na₂O, 0 bis 1 % K₂O, 0 bis 1 % P₂O₅ und 0 bis 5 % Zr. Der Anteil der einzelnen Bestandteile kann in den Bereichsgrenzen, die in Gewichtsprozent angegeben sind variiert werden. Dabei können auch weitere Bestandteile hinzukommen und einzelne der Bestandteile durch andere Stoffe mit ähnlichen Eigenschaften substituiert werden.

Die erfindungsgemäßen Verfahren können zur Herstellung jeglicher Art von Formen genutzt werden, die für den Titanguss bestimmt sind. Besonders vorteilhaft ist die Verwendung der erfindungsgemäßen Verfahren zur Herstellung von Formen für den zahntechnischen Titanguss, da in diesem technischen Anwendungsbereich besonders hohe Anforderungen an die Qualität der herzustellenden Gussstücke gestellt werden.

Nachfolgend wird die Erfindung anhand zweier beispielhafter Diagramme näher erläutert. Es zeigen:
- **Fig. 1**: den Verlauf der Temperatur bzw. Gasdichte über die Zeit bei einem erfindungsgemäßen Herstellungsverfahren im Vergleich zu einem konventionellen Herstellungsverfahren;
- **Fig. 2**: den Verlauf der Zunahme des relativen Oxidationsgrades einer Einbettmasse während des Aushärtens.

In dem durch **Fig. 1** dargestellten Diagramm ist die Temperatur bzw. die relative Gasdichte über die Zeit während des Aushärtens der Einbettmasse im Brennofen eingetragen. Graph 1 stellt dabei den Temperaturverlauf bei einem aus dem Stand der Technik bekannten Brennverfahren dar. Graph 2 zeigt den zugehörigen Verlauf der relativen Gasdichte im Ofen über die Zeit. Im Vergleich dazu zeigen die Graphen 3 und 4 den Temperaturverlauf bzw. den Verlauf der relativen Gasdichte über der Zeit, wie er bei einem erfindungsgemäßen Verfahren gemessen werden kann. Man erkennt, dass bei dem erfindungsgemäßen Verfahren die Haltetemperatur von 850°C durch Verwendung einer höheren Aufheizgeschwindigkeit schneller erreicht wird als bei dem konventionellen Verfahren. Die Dauer der Haltezeit, während der die Haltetemperatur von 850°C im Ofen konstant gehalten wird, ist lediglich um einige Minuten verkürzt. Der Hauptunterschied zwischen den beiden Graphen 1 und 3 besteht darin, dass bei dem erfindungsgemäßen Verfahren die Temperaturkurve nach Ende der Haltezeit durch aktive Kühlung, beispielsweise durch Öffnen der Ofentür, in relativ kurzer Zeit bis auf Raumtemperatur zurückgefahren wird, so dass Oxidationsvorgänge weitgehend unterdrückt werden. Im Unterschied dazu fällt bei dem konventionellen Verfahren gemäß Graph 1 die Temperatur nur sehr langsam ab.

Am Verlauf der Graphen für die relative Gasdichte 2 und 4 erkennt man, dass die relative Gasdichte sich umgekehrt proportional zur Temperatur im Ofen verhält. Sobald die Temperatur bei der Haltetemperatur ihr Maximum findet, erreicht die relative Gasdichte ihr Minimum bei ca. 25%. Erst mit Abfallen der Temperatur im Ofen steigt die relative Gasdichte wieder an, wobei die relative Gasdichte gemäß dem Graphen 4 beim erfindungsgemäßen Verfahren sehr viel schneller ansteigt, da die Temperatur im Ofen stärker fällt. Insgesamt ist aus dem Diagramm von **Fig. 1** erkennbar, dass beim erfindungsgemäßen Verfahren die Oxidation der Einbettmasse durch Verringerung der Einwirkdauer des Luftsauerstoffs bei hohen Temperaturen insgesamt reduziert werden kann.

In **Fig. 2** ist ein Diagramm dargestellt, bei dem der relative Oxidationsgrad der Einbettmasse über die Zeit während des Aushärtens eingetragen ist. Graph 5 (konventionelles Verfahren) und Graph 6 (erfindungsgemäßes Verfahren) zeigen dabei im Vergleich die unterschiedlichen erreichbaren relativen Oxidationsgrade bei konventionellem und erfindungsgemäßem Verfahren. Dabei ist jeweils ein Temperaturverlauf zugrunde gelegt, wie er in **Fig. 1** dargestellt ist. Man erkennt, dass der relative Oxidationsgrad beinahe proportional zur Dauer des Aushärtens der Einbettmasse ansteigt. Da das konventionelle Verfahren erst nach 15 bis 17 Stunden eine Temperatur von ca. 150°C in der Einbettmasse erreicht, bei der das Titan dann in das Formnest eingefüllt werden kann, steigt der relative Oxidationsgrad sehr hoch an. Im Vergleich dazu wird bei dem erfindungsgemäßen Verfahren die Gießtemperatur in der Einbettmasse von 150°C bereits nach ca. ½ bis 2 Stunden in Abhängigkeit von der Menge erreicht, so dass der relative Oxidationsgrad zu diesem Zeitpunkt erst bei ca. 25% im Vergleich zu 100% bei konventionellem Aushärten erreicht.

Insgesamt ist festzustellen, dass durch die aktive Kühlung der Form bzw. durch das schnellere Aufheizen eine signifikante Verringerung des relativen Oxidationsgrades erreicht werden kann, was wiederum eine Verringerung der Titanoxidation beim Eingießen des flüssigen Titans in das Formnest bewirkt.

## Patentansprüche

1. Verfahren zur Herstellung einer verlorenen Form für den Titanguss aus einer aushärtbaren Einbettmasse, das zumindest einen oxidierbaren Bestandteil, insbesondere Zirconium, enthält, wobei zumindest folgende Verfahrensschritte ausgeführt werden:
a) Urformung der Form durch Einbetten eines Modells aus ausschmelzbarem Werkstoff in die Einbettmasse;
b) Aushärten der Einbettmasse und Ausschmelzen des Modellwerkstoffs durch Erhitzen und anschließendes Abkühlen der Form entsprechend einem vorgegebenen Temperatur-Zeit-Profil,
**dadurch gekennzeichnet,**
**dass** das Aushärten der Form in einer Atmosphäre mit reduzierter Gasdichte, insbesondere unter Unterdruck bzw. im Vakuum, erfolgt.

2. Verfahren zur Herstellung einer verlorenen Form für den Titanguss aus einer aushärtbaren Einbettmasse, das zumindest einen oxidierbaren Bestandteil, insbesondere Zirconium, enthält, wobei zumindest folgende Verfahrensschritte ausgeführt werden:
a) Urformung der Form durch Einbetten eines Modells aus ausschmelzbarem Werkstoff in die Einbettmasse;
b) Aushärten der Einbettmasse und Ausschmelzen des Modellwerkstoffs durch Erhitzen und anschließendes Abkühlen der Form entsprechend einem vorgegebenen Temperatur-Zeit-Profil in einem Brennofen,
**dadurch gekennzeichnet,**
**dass** die Form nach Erreichen und Halten einer Maximaltemperatur aktiv gekühlt wird, um die Abkühlzeit zu reduzieren.

3. Verfahren nach Anspruch 2
**dadurch gekennzeichnet,**
**dass** die Kühlung der Form durch vermehrte Zufuhr von raumwarmer Luft aus der Umgebungsatmosphäre in den Kontaktbereich mit der Form erreicht wird.

4. Verfahren nach Anspruch 2
**dadurch gekennzeichnet,**
**dass** die Kühlung der Form durch Zufuhr von Schutzgas in den Kontaktbereich mit der Form erreicht wird.

5. Verfahren nach einem der Ansprüche 2 bis 4,
**dadurch gekennzeichnet,**
**dass** der Brennofen beim Aushärten der Form bis zum Erreichen der Maximaltemperatur mit einer Aufheizgeschwindigkeit von zumindest 7°C/min oder schneller aufgeheizt wird.

6. Verfahren nach einem der Ausprüche 2 bis 5,
**dadurch gekennzeichnet,**
**dass** folgende Verfahrensschritte zur Herstellung einer Form mit einem Gewicht zwischen 80g und 1000g durchgeführt werden:
a) Modell mit einem Gusstrichterformer in einem Muffelring befestigen,
b) Einbettmasse mit vorgeschriebener Menge Anmischflüssigkeit anrühren,
c) Einbettmasse in eine Muffel füllen,
d) Muffel mit Gusstrichterformer bei Umgebungsbedingungen oder in einem Drucktopf mit Überdruck beaufschlagen,
e) Einbettmasse mindestens 30 min. aushärten lassen und anschließend Gusstrichterformer entfernen,
f) Muffel in kalten Ofen einbringen und Ofen mit mindestens 7°C/min bis auf eine Temperatur von 850°C (Haltetemperatur) aufheizen,
g) Ofen bis zur vollständigen Durchwärmung der Gussform bei Haltetemperatur halten,
h) Ofen ausschalten und Ofeninnenraum durch Öffnen der Ofentür für circa 15 min. kühlen,
i) Form an den Rand der Ofenöffnung oder auf die Ofenklappe stellen und circa 15 min. zum Kühlen stehen lassen,
j) Form außerhalb des Ofens abstellen und bis zum Erreichen der gewünschten Temperatur für den Gießvorgang stehen lassen.

7. Verfahren nach einem der Ansprüche 1 bis 6,
**dadurch gekennzeichnet,**
**dass** das Verfahren im wesentlichen automatisch durchgeführt wird.

8. Verfahren nach einem der Ansprüche 1 bis 7,
**dadurch gekennzeichnet,**
**dass** die Einbettmasse zumindest Bestandteile in den nachfolgend angegebenen Anteilsgrenzen enthält:
- 0 bis 1 Gew-% Si₂O₂
- 0 bis 1 Gew-% TiO₂
- 10 bis 40 Gew-% Al₂O₃
- 0 bis 2 Gew-% Fe₂O₃
- 0 bis 1 Gew-% MnO
- 40 bis 80 Gew-% MgO
- 2 bis 10 Gew-% CaO
- 0 bis 2 Gew-% Na₂O
- 0 bis 1 Gew-% K₂O
- 0 bis 1 Gew-% P₂O₅ und
- 0 bis 5 Gew-% Zr.

9. Verwendung eines Verfahrens nach den Ansprüchen 1 bis 8 zur Herstellung von Formen für den zahntechnischen Titanguss.

## Claims

1. A method of producing a lost mould for titanium casting from a curable embedding compound, which contains at least one oxidizable ingredient, in particular zirconium, whereby at least the following method steps are executed:
a) shaping of the original mould by embedding a model of material that can be melted out in the embedding compound;
b) curing the embedding compound and melting out the model material by heating and then cooling the mould according to a predetermined temperature-time profile,
**characterized in that**
the mould is cured under an atmosphere with a lower gas density, in particular under a reduced pressure or in a vacuum.

2. The method of producing a lost mould for titanium casting from a curable embedding compound, which contains at least one oxidizable ingredient, in particular zirconium, whereby at least the following method steps are executed:
a) shaping of the original mould by embedding a model of material that can be melted out in the embedding compound;
b) curing the embedding compound and melting out the model material by heating and then cooling the mould according to a predetermined temperature-time profile in a firing furnace,
**characterized in that**
the mould is cooled actively after reaching and holding a maximum temperature in order to reduce the cooling time.

3. The method according to Claim 2,
**characterized in that**
cooling of the mould is achieved by increased supply of room temperature air from the ambient atmosphere into the contact area with the mould.

4. The method according to Claim 2,
**characterized in that** cooling of the mould is achieved by supplying a protective gas into the contact area with the mould.

5. The method according to one of Claims 2 through 4,
**characterized in that**
in curing the mould, the firing furnace is heated at a heating rate of at least 7° C/min or more until achieving the maximum temperature.

6. The method according to one of Claims 2 through 5, **characterized in that**
the following method steps are carried out to produce a mould having a weight between 80 g and 1,000 g:
a) fastening a model with a casting gate shaper in a muffle ring;
b) stirring the embedding compound with a specified amount of pasting liquid;
c) casting the embedding compound in a muffle;
d) subjecting the muffle with the casting gate shaper to excess pressure under ambient conditions or in a pressure pot;
e) curing the embedding compound for at least 30 minutes and then removing the casting gate shaper;
f) placing the muffle in a cold furnace and heating the furnace to a temperature of 850 °C (holding temperature) at a rate of at least 7° C/min;
g) holding the furnace at the holding temperature until the casting mould is thoroughly heated;
h) turning off the furnace and cooling the interior of the furnace by opening the door of the furnace for approximately 15 minutes;
i) placing the mould on the edge of the furnace opening or on the furnace register and leaving it to stand for cooling for approximately 15 minutes;
j) placing the mould outside the furnace and letting it stand until reaching the desired temperature for the casting operation.

7. The method according to Claims 1 through 6,
**characterized in that** the method is executed essentially automatically.

8. The method according to one of Claims 1 through 7,
**characterized in that**
the embedding compound contains at least ingredients in the range of amounts given below:
- 0 to 1 wt% SiO₂
- 0 to 1 wt% TiO₂
- 10 to 40 wt% Al₂O₃
- 0 to 2 wt% Fe₂O₃
- 0 to 1 wt% MnO
- 40 to 80 wt% MgO
- 2 to 10 wt% CaO
- 0 to 2 wt% Na₂O
- 0 to 1 wt% K₂O
- 0 to 1 wt% P₂O₅ and
- 0 to 5 wt% Zr.

9. Use of a method according to Claims 1 through 8 for producing moulds for titanium casting for technical dental applications.

## Revendications

1. Procédé pour la fabrication d'un moule perdu pour le coulage de titane à partir d'une matière d'inclusion durcissable qui contient au moins un constituant oxydable, en particulier du zirconium, en passant au moins par les étapes opératoires ci-après :
a) le façonnement primaire du moule par inclusion d'un modèle constitué d'un matériau fusible dans la matière d'inclusion ;
b) le durcissement de la matière d'inclusion et la fusion du matériau du modèle par chauffage et refroidissement ultérieur du moule, de manière correspondante à un profil de température-temps prédéfini ;
**caractérisé en ce que** le durcissement du moule a lieu dans une atmosphère à densité de gaz réduite, en particulier dans des conditions de sous-pression, respectivement sous vide.

2. Procédé pour la fabrication d'un moule perdu pour le coulage de titane à partir d'une matière d'inclusion durcissable qui contient au moins un constituant oxydable, en particulier du zirconium, en passant au moins par les étapes opératoires ci-après :
a) le façonnement primaire du moule par inclusion d'un modèle constitué d'un matériau fusible dans la matière d'inclusion ;
b) le durcissement de la matière d'inclusion et la fusion du matériau du modèle par chauffage et refroidissement ultérieur du moule, de manière correspondante à un profil de température-temps prédéfini dans un four de calcination ;
**caractérisé en ce que** le moule est refroidi activement une fois que l'on a atteint une température maximale que l'on maintient, pour réduire le temps de refroidissement.

3. Procédé selon la revendication 2, **caractérisé en ce qu'**on atteint le refroidissement du moule par alimentation répétée d'air chaud ambiant provenant de l'atmosphère ambiante dans la zone de contact avec le moule.

4. Procédé selon la revendication 2, **caractérisé en ce qu'**on atteint le refroidissement du moule par alimentation d'un gaz de protection dans la zone de contact avec le moule.

5. Procédé selon l'une quelconque des revendications 2 à 4, **caractérisé en ce que** le four de calcination est chauffé, lors du durcissement du moule, jusqu'à ce que l'on atteigne la température maximale, à une vitesse de chauffage d'au moins 7°C/minute ou à une vitesse supérieure.

6. Procédé selon l'une quelconque des revendications 2 à 5, **caractérisé en ce qu'**on effectue les étapes opératoires ci-après pour la fabrication d'un moule possédant un poids entre 80 g et 1000 g, consistant à :
a) solidifier un modèle comprenant un gabarit de coulage en forme d'entonnoir dans un anneau de moufle ;
b) préparer en agitant une matière d'inclusion avec une quantité prescrite de liquide de mélange ;
c) remplir un moufle avec la matière d'inclusion ;
d) solliciter le moufle comprenant un gabarit de coulage en forme d'entonnoir dans des conditions environnementales ou dans une boîte de sécurité avec une surpression ;
e) laisser durcir la matière d'inclusion pendant au moins 30 minutes et retirer ensuite le gabarit de coulage en forme d'entonnoir ;
f) introduire le moufle dans un four froid et chauffer le four à une vitesse d'au moins 7°C/minute jusqu'à une température de 850 °C (température de maintien) ;
g) maintenir le four, à la température de maintien, jusqu'à ce que l'on obtienne un chauffage complet du moule de coulage ;
h) mettre le four hors circuit et refroidir l'espace interne du four par l'ouverture de la porte du four pendant un laps de temps d'environ 15 minutes ;
i) placer le moule au bord de l'ouverture du four ou à l'endroit occupé par le clapet du four et l'y laisser pendant environ 15 minutes à des fins de refroidissement ;
j) retirer le moule du four et le laisser au repos jusqu'à ce que l'on atteigne la température désirée pour le processus de coulage.

7. Procédé selon l'une quelconque des revendications 1 à 6, **caractérisé en ce que** le procédé est mis en oeuvre de manière essentiellement automatique.

8. Procédé selon l'une quelconque des revendications 1 à 7, **caractérisé en ce que** la matière d'inclusion contient au moins des constituants dans les limites de proportions indiquées ci après :
- du Si₂O₂ à concurrence de 0 à 1 % en poids ;
- du TiO₂ à concurrence de 0 à 1 % en poids ;
- du Al₂O₃ à concurrence de 10 à 40 % en poids ;
- du Fe₂O₃ à concurrence de 0 à 2 % en poids ;
- du MnO à concurrence de 0 à 1 % en poids ;
- du MgO à concurrence de 40 à 80 % en poids ;
- du CaO à concurrence de 2 à 10 % en poids ;
- du Na₂O à concurrence de 0 à 2 % en poids ;
- du K₂O à concurrence de 0 à 1 % en poids ;
- du P₂O₅ à concurrence de 0 à 1 % en poids ; et
- du Zr à concurrence de 0 à 5 % en poids.

9. Utilisation d'un procédé selon les revendications 1 à 8, pour la fabrication de moules pour le coulage du titane dans le domaine technique dentaire.
